# EUROPÄISCHE PATENTSCHRIFT

(11) **EP 0 951 371 B1**
(45) Veröffentlichungstag und Bekanntmachung des Hinweises auf die Patenterteilung: **08.08.2001**
(21) Anmeldenummer: 98904032.4
(22) Anmeldetag: 05.01.1998
(51) Int. Cl.: B22D 11/00, C21B 7/10

(54) **VERFAHREN ZUM HERSTELLEN EINER KÜHLPLATTE FÜR ÖFEN ZUR EISEN- UND STAHLERZEUGUNG**
METHOD OF PRODUCING A COOLING PLATE FOR IRON AND STEEL-MAKING FURNACES
PROCEDE POUR PRODUIRE UNE PLAQUE DE REFROIDISSEMENT POUR DES FOURS DE PRODUCTION DE FER ET D'ACIER

(30) Priorität: 08.01.1997 LU 90003; 30.09.1997 LU 90146
(43) Veröffentlichungstag der Anmeldung: 27.10.1999
(73) Patentinhaber: PAUL WURTH S.A., 1122 Luxembourg (LU); OUTOKUMPU PORICOPPER OY, 28330 Pori (FI)
(72) Erfinder: SOLVI, Marc, L-3961 Ehlange (LU); THILL, Roger, L-4118 Esch sur Alzette (LU); LEPPÄNEN, Yrjö, FIN-28100 Pori (FI); MÄKINEN, Pertti, FIN-28610 Pori (FI)
(74) Vertreter: Schmitt, Armand
(86) Internationale Anmeldenummer: EP9800021
(87) Internationale Veröffentlichungsnummer: WO9830345

(56) Entgegenhaltungen:
- EP-A- 0 365 757
- DE-A- 2 907 511
- DE-B- 1 161 664
- DE-C- 4 035 893
- DE-U- 29 611 704
- FR-A- 1 432 629
- GB-A- 1 571 789
- H. COOLIDGE: "Iron Parts Without Patterns" MACHINE DESIGN., Bd. 57, Nr. 26, November 1985, CLEVELAND, OHIO, US, Seiten 79-82, XP002064871
- W. KLEIN : "Stranggegossene Werkstücke ....." WERKSTATT UND BETRIEB., Bd. 115, Nr. 10, Oktober 1982, MÜNCHEN, DE, Seiten 672-674, XP002064872

## Beschreibung

Die vorliegende Erfindung betrifft ein Verfahren zum Herstellen einer Kühlplatte mit integrierten Kühlmittelkanälen für Öfen zur Eisen- oder Stahlerzeugung, wie zum Beispiel Hochöfen, aus einem Kupferblock.

Solche Kühlplatten für Hochöfen werden auch noch "Staves" genannt. Sie werden auf der Innenseite des Ofenpanzers angeordnet und weisen interne Kühlmittelkanäle auf, die an das Kühlsystem des Schachtofens angeschlossen werden. Ihre dem Inneren des Ofens zugekehrte Oberfläche ist meistens mit einem feuerfesten Material ausgekleidet.

Die meisten dieser Kühlplatten werden heute noch aus Gußeisen hergestellt. Da Kupfer jedoch eine weitaus bessere Wärmeleitfähigkeit als Gußeisen hat, wäre es wünschenswert auch kupferne Kühlplatten einzusetzen. Es wurden bis jetzt verschieden Herstellungsverfahren für kupferne Kühlplatten vorgeschlagen.

Zuerst wurde versucht, kupferne Kühlplatten durch Formgießen herzustellen, wobei die internen Kühlmittelkanäle durch einen Sandkern in der Gießform ausgebildet werden. Dieses Verfahren hat sich in der Praxis jedoch nicht bewährt, da die gegossenen Kupferplatten öfters Lunker und Porositäten aufweisen, die sich äußerst negativ auf die Lebensdauer der Platten auswirken, der Formsand aus den Kühlkanälen schwierig zu entfernen ist und/oder der Kühlkanal im Kupfer mangelhaft ausgebildet ist.

Aus der GB-A-1571789 ist bekannt beim Formgießen der Kühlplatten den Sandkern durch eine vorgeformte metallische Rohrschlange aus Kupfer oder Edelstahl zu ersetzen. Letztere wird in der Gießform in den Kühlplattenkörper eingegossen und bildet einen schlangenförmigen Kühlmittelkanal aus. Auch dieses Verfahren hat sich in der Praxis nicht bewährt. Zwischen dem Kühlplattenkörper aus Kupfer und der eingegossenen Rohrschlange besteht nämlich, durch verschiedene Ursachen bedingt, ein hoher Wärmeübergangswiderstand, so daß sich eine relativ schlechte Kühlung der Platte ergibt. Weiterhin können auch bei diesem Verfahren Lunker und Porositäten im Kupfer nicht wirksam verhindert werden.

Aus der DE-A-2907511 ist eine Kühlplatte bekannt, die aus einem geschmiedeten oder gewalzten Kupferblock gefertigt ist. Die Kühlmittelkanäle sind hierbei Sackbohrungen, die durch mechanisches Tiefbohren in den gewalzten Kupferblock eingebracht werden. Bei diesen Kühlplatten werden die vorerwähnten Nachteile des Formgießens vermieden. Insbesondere sind Lunker und Porositäten in der Platte praktisch ausgeschlossen. Leider sind die Herstellungskosten dieser Kühlplatten jedoch relativ hoch, da insbesondere das Tiefbohren der Kühlkanälen kompliziert, zeitaufwendig und teuer ist.

Der Erfindung liegt folglich die Aufgabe zugrunde, ein Verfahren vorzuschlagen mit dem sich insbesondere qualitativ hochwertige Kupferkühlplatten billiger herstellen lassen. Diese Aufgabe wird durch ein Verfahren nach Anspruch 1 gelöst.

Erfindungsgemäß wird mittels einer Stranggießform eine Vorform der Kühlplatte stranggegossen, wobei Einsätze im Gießkanal der Stranggießform in Stranggießrichtung verlaufende Kanäle in der Vorform erzeugen, die in der fertigen Kühlplatte Kühlmittelkanäle ausbilden. Aus der stranggegossenen Vorform läßt sich dann relativ einfach, ohne aufwendiges Tiefbohren, eine einsatzfähige Kühlplatte großer Länge fertigstellen. Hierzu ist insbesondere anzumerken, daß Lunker und Porositäten beim Stranggießen weitaus wirksamer verhindert werden können, als beim Formgießen. Weiterhin ist die mechanische Festigkeit einer stranggegossenen Kühlplatte weitaus höher, als die einer formgegossenen Kühlplatte. Der Wärmeübergang ist optimal, da die stranggegossenen Kanäle unmittelbar im gegossenen Körper ausgebildet sind. Da der Querschnitt der stranggegossenen Kanäle nicht unbedingt kreisrund sein muß, werden neue vorteilhafte Möglichkeiten betreffend die Gestaltung und Anordnung der Kühlmittelkanäle eröffnet. Es wurde weiterhin festgestellt, daß die spezielle Beschaffenheit der Oberfläche einer stranggegossenen Kühlplatte gute Voraussetzungen für die Haftung einer feuerfesten Spritzmasse mit sich bringt.

Beim Stranggießen können durch Zinken im Gießkanal der Stranggießform in Stranggießrichtung verlaufende Nuten in einer Oberfläche der Vorform erzeugt werden. Diese Nuten vergrößern die gekühlte Oberfläche der fertigen Kühlplatte und bilden Verankerungen für eine feuerfeste Auskleidung aus. Solche Nuten können jedoch auch nachträglich in eine Oberfläche der stranggegossenen Vorform eingearbeitet, zum Beispiel eingefräst werden. Diese Vorgehensweise ist zum Beispiel erforderlich, falls die Nuten quer zu Stranggießrichtung verlaufen sollen.

Sollen besonders dünne Kühlplatten hergestellt werden, so wird die Dicke der stranggegossenen Vorform vorteilhaft durch Walzen reduziert. Durch das Walzen wird die Kristallstruktur des Kupfers feiner, was sich günstig auf die mechanischen und thermischen Eigenschaften der fertigen Kühlplatte auswirkt. Obwohl die Walzreduktion die Herstellungskosten der Kühlplatte erhöht, kann es somit von Vorteil sein, auch stranggegossene Vorformen für dickere Kühlplatten zu walzen. In diesem Zusammenhang ist besonders hervorzuheben, daß die in die Vorform eingegossenen Kanäle überraschenderweise kein wesentliches Hindernis für das nachträgliche Walzen der Vorform darstellen. Dies gilt insbesondere dann, falls die eingegossenen Kanäle einen länglichen, zum Beispiel ovalen Querschnitt aufweisen.

Aus der stranggegossenen und ggf. gewalzten Vorform wird durch zwei Schnitte quer zur Gießrichtung ein Platte herausgetrennt, wobei zwei Stirnflächen quer zur Gießrichtung ausgebildet werden, deren Abstand im wesentlichen der gewünschten Länge der Kühlplatte entspricht. Es ist anzumerken, daß aus einer stranggegossenen Vorform vorteilhaft mehrere Kühlplatten gleicher oder verschiedener Länge hergestellt werden können. Das Herstellen besonders langer Kühlplatten ist ebenfalls ohne Mehraufwand möglich. Die aus der Vorform herausgetrennten Platten weisen mehrere parallele Durchgangskanäle auf, die sich in Gießrichtung erstrecken und in den zwei Stirnseiten jeweils eine Einmündung ausbilden.

Der Querschnitt der eingegossenen Kanäle weist vorteilhaft eine längliche Form auf, die ihre kleinste Ausdehnung senkrecht zur Kühlplatte hat. Hierdurch können Kühlplatten mit einer geringeren Plattendicke hergestellt werden als Kühlplatten mit gebohrten Kanälen, wodurch Kupfer eingespart wird. Es ist ebenfalls anzumerken, daß Kanäle mit länglichen Querschnitten auch einfacher beim Stranggießen herzustellen sind. Ein weiterer Vorteil besteht darin, daß bei Kanälen mit länglichen Querschnitten größere kühlmittelseitige Austauschflächen in der Kühlplatte zu erzielen sind. Kanäle mit länglichen (wie zum Beispiel ovalen) Querschnitten verhalten sich, wie weiter oben bereits angedeutet, auch weitaus vorteilhafter beim Walzen der Vorform als Kanäle mit kreisrunden Querschnitten.

In dem nächsten Herstellungsschritt werden vorteilhaft in die Durchgangskanäle einmündende Anschlußbohrungen für Vor- und Rücklaufleitungen senkrecht zur Rückfläche in die Platte gebohrt, und die stirnseitigen Einmündungen der Kanäle verschlossen. In diese Anschlußbohrungen können anschließend Anschlußstutzen eingesetzt werden, die bei einer am Ofenpanzer montierten Kühlplatte aus dem Ofenpanzer herausgeführt werden.

Jeder stranggegossene Kanal kann seinen eigenen Vorlauf- und Rücklaufanschluß aufweisen. Mehrere stranggegossenen Kanäle können jedoch auch mittels Querbohrungen miteinander verbunden werden. Diese Querbohrungen sind dann zum Beispiel derart angeordnet und verschlossen, daß sich ein schlangenförmiger Kanal mit einem Vorlaufanschluß und einem Rücklaufanschluß pro Kühlplatte ergibt.

Die Kühlplatte kann vorteilhaft derart gebogen und zentriert werden, daß ihre Krümmung der Krümmung des Hochofenpanzers angepaßt ist. Dies ist besonders der Fall, wenn Kühlplatten mit großer Breite eingesetzt werden. Dies ist ebenfalls der Fall für Kühlplatten die im Hochofengestell eingesetzt werden. Solche Kühlplatten für das Gestell müssen sich in der Tat möglichst eng an den Panzer anschmiegen, um die auf die Gestellauskleidung wirkenden Drücke aufzunehmen.

Zwecks besserer Veranschaulichung der Erfindung und ihrer Vorteile, werden verschiedene Ausführungsbeispiele anhand der beigefügten Zeichnungen näher beschrieben.

Es zeigen:
- Figur 1:: einen schematischen Längsschnitt durch eine Stranggießform für das erfindungsgemäße Verfahren;
- Figur 2:: einen schematischen Querschnitt entlang der Schnittlinie 2-2 durch die Stranggießform nach Figur 1;
- Figur 3:: eine Draufsicht auf die Rückseite einer fertigen Kühlplatte, die mit dem erfindungsgemäßen Verfahren hergestellt wurde;
- Figur 4:: einen Längsschnitt entlang der Schnittlinie 4-4 durch die Kühlplatte der Figur 3;
- Figur 5:: einen Querschnitt entlang der Schnittlinie 5-5 durch die Kühlplatte der Figur 3;
- Figur 6:: eine perspektivische Ansicht einer Anordnung von Kühlplatten in einem Schachtofen;
- Figur 7:: eine Draufsicht auf die Rückseite einer Kühlplatte die besonders für die Anordnung nach Figur 6 geeignet ist und mit dem erfindungsgemäßen Verfahren hergestellt wurde.

Figur 1 und Figur 2 zeigen schematisch den Aufbau einer Stranggießform 10 für das erfindungsgemäße Verfahren. Diese Stranggießform 10 besteht zum Beispiel aus vier gekühlten Formplatten 12, 14, 16 und 18, die einen gekühlten Gießkanal 20 für eine Schmelze, zum Beispiel eine niedrig legierte Kupferschmelze ausbilden. Die Pfeile 22 und 24 in Figur 1 deuten Vorlaufanschlüsse und Rücklaufanschlüsse für ein Kühlmittel in den seitlichen Formplatten 12 und 14 an. Der Pfeil 25 in Figur 1 zeigt die Gießrichtung.

In Figur 1 sieht man, daß in den Gießkanal 20 drei stabförmige Einsätze 28 hineinragen. Letztere sind z.B. an einen Kühlmittelkollektor 30 angeschlossen, der oberhalb der Formplatten 12-18 über dem Gießkanal 20 angeordnet ist. Jeder dieser stabförmigen Einsätze 28 besteht vorteilhaft aus einem stirnseitig verschlossenen Außenrohr 32 und einem stirnseitig offenen Innenrohr 34, die derart angeordnet sind, daß sie einen Ringspalt 36 für das Kühlmittel ausbilden. Für jeden der drei stabförmigen Einsätze 28 ergibt sich somit folgende Kühlmittelströmung. im Kollektor 30 strömt das Kühlmittel über eine Vorlaufkammer 38 in den Ringspalt 36 ein. Es kühlt das Außenrohr 32 auf seiner ganzen Länge und tritt am unteren Ende aus dem Ringspalt 36 in das Innenrohr 34 ein. Dieses Innenrohr 34 leitet das Kühlmittel in eine Rücklaufkammer 40 im Kollektor 30 zurück. Die stabförmigen Einsätze 28 können jedoch auch als ungekühlte Graphitstäbe ausgebildet werden.

In Figur 2 sieht man, daß die vordere Formplatte 16 mehrere Zinken 26 aufweist. Letztere erstrecken sich im wesentlichen über die gesamte Länge der Formplatte 16 und ragen senkrecht zur Gießrichtung in den Gießkanal 20 hinein.

Mit der vorbeschriebenen Stranggießform 10 wird erfindungsgemäß ein Strang gegossen, der eine Vorform der herzustellenden Kühlplatte ausbildet. Die stabförmigen Einsätze 28 erzeugen hierbei in der stranggegossenen Vorform in Stranggießrichtung verlaufende Kanäle, deren Querschnitt durch den Querschnitt der stabförmigen Einsätze 28 bestimmt wird. Die Zinken 26 in der Formplatte 18 erzeugen in der stranggegossenen Vorform in Stranggießrichtung verlaufende Längsnuten.

Die Figuren 3 bis 4 zeigen eine fertige Kühlplatte 50 die auf Basis einer stranggegossenen Vorform hergestellt wurden. Es ist jedoch anzumerken, daß die Vorform der Kühlplatte 50 mit einer Stranggießform gegossen wurde, die keine Zinken 26 aufwies, so daß die ursprüngliche Vorform im wesentlichen einen rechteckigen Querschnitt ohne Nuten hatte. In Figur 3 sind mit gestrichelten Linien die drei Kanäle 52 angedeutet die erfindungsgemäß beim Stranggießen durch die Einsätze in der Stranggießform erzeugt wurden. Diese Einsätze hatten, wie aus Figur 5 ersichtlich, eine ovale Form. Sie waren in der Stranggießform, wie aus Figur 4 und 5 noch ersichtlich, außermittig im rechteckigen Querschnitt der Vorform angeordnet, d.h. sie lagen näher an der Oberfläche der Vorform die in der fertigen Kühlplatte 50 schlußendlich die Rückseite ausbildet.

Es hat sich von Vorteil erwiesen, die Vorform dicker als für die fertige Kühlplatte erforderlich zu gießen, und die Dicke der Vorform anschließend durch Walzen erst auf die Dicke der fertigen Kühlplatte zu reduzieren. Bei diesem Walzen der Vorform erhält das Kupfer eine feinere Kristallstruktur, was sich positiv auf die mechanischen und thermischen Eigenschaften der fertigen Kühlplatte auswirkt. Es bleibt in diesem Zusammenhang festzustellen, daß ein von Anfang an länglicher Querschnitt der Kühlkanäle beim Walzen weitaus vorteilhafter verformt wird als ein kreisrunder Querschnitt.

Anschließend hat man aus der gewalzten Vorform, durch zwei Schnitte quer zur Gießrichtung, eine rechteckige Rohplatte herausgetrennt. Hierdurch wurden die zwei Stirnflächen 54, 56 der fertigen Kühlplatte ausgebildet. In dieser Rohplatte erstreckten sich die Kanäle 52 folglich als Durchgangskanäle zwischen den beiden Stirnflächen 54, 56 und bildeten hierin offene Einmündungen 58 aus. In die Oberfläche dieser Rohplatte die den größten Abstand zu den außermittigen Kanälen 52 aufwies, wurden anschließend Nuten 58 quer zur Gießrichtung eingefräst. Um die mechanische Festigkeit der Platte noch weiter zu erhöhen, könnte sie jetzt kugelgestrahlt werden.

Im nächsten Herstellungsschritt wurden in die Kanäle 52 einmündende Anschlußbohrungen 62 für Vor- und Rücklaufstutzen 64, 66 senkrecht zur Plattenoberfläche in die Rückseite 68 der Platte gebohrt. Bevor die stirnseitigen Einmündungen 58 der Kanäle 52 definitiv durch Stopfen 70 verschlossen werden, könnten die Kanäle gegebenenfalls noch mechanisch nachbearbeitet werden. Um die Kühlplatte 50 definitiv fertigzustellen mußten lediglich noch die Vor- und Rücklaufstutzen 64, 66, sowie Befestigungszapfen 72 und Abstandstutzen 74 an der Platte befestigt werden.

In Figur 5 sieht man wie die fertige Kühlplatte 50 mittels der Abstandstutzen 74 auf einer Ofenpanzerplatte 76 aufliegt. Es bleibt anzumerken, daß die Kühlplatte 50 der Figuren 3-5 für einen senkrechten Einbau in den Ofen bestimmt ist, d.h. daß in den eingebauten Kühlplatten die Kühlkanäle 52 senkrecht und die Quernuten 60 waagerecht verlaufen. Anstelle der Quernuten 60, die quer zur Gießrichtung verlaufen, könnte die Kühlplatte 50 auch Längsnuten aufweisen die parallel zur Gießrichtung verlaufen. Letztere würden dann vorteilhaft, mit einer Gießform mit Zinken, wie sie in Figur 2 gezeigt ist, unmittelbar beim Stanggießen erzeugt.

Figur 6 zeigt eine Anordnung von Kühlplatten 80, bei denen die Nuten 82 auf diese Art und Weise unmittelbar beim Stranggießen erzeugt wurden. Innerhalb der Kühlplatten 80 erstrecken sich die beim Stranggießen erzeugten Kühlkanäle 84 (siehe Figur 7) also parallel zu den Nuten 82. Es ist anzumerken, daß die Kühlplatten 80 im Ofen horizontal angeordnet sind, d.h. daß in den eingebauten Kühlplatten 80 die Kühlkanäle 84 und die Nuten 82 waagerecht verlaufen. Die Kühlplatten 80 sind derart gebogen und zentriert, daß ihre Krümmung der Krümmung des (nicht gezeigten) Hochofenpanzers angepaßt ist.

Figur 7 zeigt mit gestrichelten Linien eine vorteilhafte Anordnung der Kühlmittelkanäle in einer der Kühlplatten 80. Man erkennt drei stranggegossene Kanäle 84₁, 84₂ und 84₃, sowie zwei kurze Querbohrungen 86 und 88. Die Bohrung 86 verbindet die Kanäle 84₁ und 84₂ an einem Ende der Platte 80 und ist mit einem Stopfen 90 verschlossen. Die Bohrung 88 verbindet die Kanäle 84₂ und 84₃ an anderen Ende der Platte 80 und ist mit einem Stopfen 92 verschlossen. Wie die Kanäle 52 in der Platte 50, sind die Kanäle 84₁, 84₂ und 84₃ in den Stirnflächen 54, 56 der Platte 80 ebenfalls durch Stopfen 70 verschlossen. Die Referenzzahl 94 zeigt einen Vorlaufanschluß der in den Kanal 84₁ einmündet, und die Referenzzahl 96 einen Rücklaufanschluß der in den Kanal 84₃ einmündet. Das Kühlmittel das über Vorlaufanschluß 94 in die Platte 80 eintritt, muß letztere schlangenförmig durchströmen, bevor es sie wieder über den Rücklaufanschluß 96 verlassen kann. In Figur 6 ist schematisch dargestellt, wie die Vor- und Rücklaufanschlüsse 94, 96 der einzelnen Kühlplatten 80 über Rohrbrücken 98 miteinander verbunden sind. Selbstverständlich könnte die Kühlplatte 80, wie die Kühlplatte 50, ebenfalls je einen Vor- und Rücklaufanschluß pro Kühlkanal 84₁, 84₂ und 84₃ aufweisen.

Es bleibt anzumerken, daß Kühlplatten die im Hochofen oberhalb der Blasformen angebracht werden vorteilhaft auf ihrer dem Inneren des Ofens zugekehrten Seite mit einer feuerfesten Spritzmasse versehen werden. Um die Haftung der feuerfesten Spritzmasse an den Kühlplatten zu verbessern, können die Nuten 60, 82 zum Beispiel als Schwalbenschwanznuten ausgebildet werden. Es ist weiterhin von Vorteil, die Kannten und Ecken der Nuten 60, 82 großzügig abzurunden. Hierdurch wird nämlich die Gefahr einer Rißbildung in der feuerfesten Masse reduziert.

Kühlplatten für das Gestell des Hochofens weisen dagegen vorteilhaft eine glatte Vorder- und Rückseite auf. Sie sind dünner als die gezeigten Kühlplatten mit Nuten und werden vorteilhaft aus einer stranggegossenen Vorform hergestellt, deren Dicke durch Walzen reduziert wurde. Sie werden auf den Durchmesser des Panzers im Bereich des Gestells zentriert, so daß sie formschlüssig mit ihrer glatten Rückfläche an dem Hochofenpanzer anliegen. Die Gestellauskleidung mit Formsteinen aus Kohlenstoff liegt hierbei formschlüssig an der ebenfalls glatten Vorderseite der Kühlplatten an. Hierdurch wird gewährleistet, daß relativ dünne Kühlplatten die großen Drücke die auf die Gestellauskleidung einwirken problemlos auf den Hochofenpanzer übertragen können.

Alle gezeigten Kühlplatten weisen drei stranggegossene Kanäle auf. Selbstverständlich können mit dem erfindungsgemäßen Verfahren ebenfalls Kühlplatten mit mehr oder mit weniger als drei stranggegossenen Kanälen hergestellt werden.

## Patentansprüche

1. Verfahren zum Herstellen einer Kühlplatte (50, 80) mit integrierten Kühlmittelkanälen (52, 84) für einen Ofen zur Eisen- oder Stahlerzeugung aus einem Kupferblock, dadurch gekennzeichnet, daß der Kupferblock mittels einer Stranggießform (10) stranggegossen wird, wobei stabförmige Einsätze (28) im Gießkanal (20) der Stranggießform (10) in Stranggießrichtung verlaufende Kanäle erzeugen, die in der fertigen Kühlplatte die Kühlmittelkanäle (52, 84) ausbilden, so daß der stranggegossene Kupferblock eine Vorform der Kühlplatte (50, 80) ausbildet.

2. Verfahren nach Anspruch 1, dadurch gekennzeichnet, daß die Stranggießform (10) Zinken (26) aufweist, die in einer Oberfläche der Vorform in Stranggießrichtung verlaufende Nuten (82) erzeugt.

3. Verfahren nach Anspruch 1 oder 2, dadurch gekennzeichnet, daß in eine Oberfläche der stranggegossenen Vorform quer zu Stranggießrichtung verlaufende Nuten (60) eingearbeitet werden.

4. Verfahren nach einem der Ansprüche 1 bis 3, dadurch gekennzeichnet, daß aus der Vorform durch zwei Schnitte quer zur Gießrichtung ein Platte herausgetrennt wird, wobei zwei Stirnflächen (54, 56) quer zur Gießrichtung ausgebildet werden, und wobei sich die Kanäle (52, 84) als Durchgangskanäle durch die Platte zwischen den beiden Stirnflächen (54, 56) erstrecken und hierin Einmündungen (58) ausbilden.

5. Verfahren nach Anspruch 4, dadurch gekennzeichnet, daß in die Kanäle (52, 84) einmündende Anschlußbohrungen (62) für Vor- und Rücklaufleitungen (64, 66) senkrecht zur Plattenoberfläche in die Platte (50, 80) gebohrt werden, und die stirnseitigen Einmündungen (58) der Kanäle (52, 84) verschlossen werden.

6. Verfahren nach einem der Ansprüche 1 bis 5, dadurch gekennzeichnet, daß der Querschnitt der stranggegossenen Kanäle (52, 84) eine längliche Form aufweist, die ihre kleinste Ausdehnung senkrecht zur Kühlplatte (50, 80) aufweist.

7. Verfahren nach einem der Ansprüche 1 bis 6, dadurch gekennzeichnet, daß die stranggegossenen Kanäle (52, 84) mittels Querbohrungen (86, 88) miteinander verbunden werden.

8. Verfahren nach Anspruch 7, dadurch gekennzeichnet, daß die Querbohrungen (86, 88) derart angeordnet und verschlossen werden, daß sich ein schlangenförmiger, durchgehender Kanai mit einem Vorlaufanschluß (94) und einem Rücklaufanschluß (96) ergibt.

9. Verfahren nach einem der Ansprüche 1 bis 8, dadurch gekennzeichnet, daß die Kühlplatte (80) derart zentriert wird, daß ihre Krümmung der Krümmung einer Schachtofenwand angepaßt ist.

10. Verfahren nach einem der Ansprüche 1 bis 9, dadurch gekennzeichnet, daß die Vorform aus einer Kupferlegierung stranggegossen wird.

11. Verfahren nach einem der Ansprüche 1 bis 10, dadurch gekennzeichnet, daß die Dicke der stranggegossenen Vorform durch Walzen reduziert wird.

## Claims

1. Method for production of a cooling plate (50, 80) with integrated coolant ducts (52, 84) for iron and steel making furnaces from an ingot of copper, characterised in that
the ingot of copper is continuously cast by means of a continuous casting mould (10), wherein rod-shaped inserts (28) in the casting duct (20) of the continuous casting mould (10) produce ducts (52, 84) running in the continuous casting direction, which form coolant ducts in the finished cooling plate, so that the continuously cast ingot of copper forms a preform of the cooling plate (50, 80).

2. Method according to claim 1, characterised in that the continuous casting mould (10) has prongs (26), which produce grooves (82) running in the continuous casting direction in a surface of the preform.

3. Method according to claim 1 or 2, characterised in that grooves (60) running at right angles to the continuous casting direction are worked into a surface of the continuously cast preform.

4. Method according to one of claims 1 to 3, characterised in that a plate is cut out of the preform by two cuts at right angles to the casting direction, whereby two end faces (54, 56) are formed at right angles to the casting direction, and the ducts (52, 84) extend as through ducts through the plate between the two end faces (54, 56) and form terminations (58) therein.

5. Method according to claim 4, characterised in that connection holes (62) for feed and return pipes (64, 66) terminating in the ducts (52, 84) are drilled into the plate (50, 80) at right angles to the plate surface, and the end terminations (58) of the ducts (52, 84) are closed.

6. Method according to one of claims 1 to 5, characterised in that the crosssection of the continuously cast ducts (52, 84) has an elongated shape which has its smallest dimension at right angles to the cooling plate (50, 80).

7. Method according to one of claims 1 to 6, characterised in that the continuously cast ducts (52, 84) are connected to each other by transverse holes (86, 88).

8. Method according to claim 7, characterised in that the transverse holes (86, 88) are arranged and closed in such a way that a spiral continuous duct with a feed connection (94) and a return connection (96) results.

9. Method according to one of claims 1 to 8, characterised in that the cooling plate (80) is centered in such a way that its curvature is adapted to the curvature of a shaft furnace wall.

10. Method according to one of claims 1 to 9, characterised in that the preform is continuously cast from a copper alloy.

11. Method according to one of claims 1 to 10, characterised in that the thickness of the continuously cast preform is reduced by rolling.

## Revendications

1. Procédé de fabrication d'une plaque de refroidissement (50, 80) à canaux intégrés de réfrigérant (52, 84) pour un four de production de fer ou d'acier à partir d'un bloc de cuivre, caractérisé en ce que
le bloc de cuivre est coulé en continu au moyen d'un moule de coulée continue (10), des inserts (28) en forme de barre ménagés dans le canal de coulée (20) du moule de coulée continue (10) créant des canaux s'étendant dans le sens de coulée, qui forment les canaux de réfrigérant (52, 84) dans la plaque de refroidissement achevée, de sorte que le bloc de cuivre coulé en continu forme une ébauche de la plaque de refroidissement (50, 80).

2. Procédé selon la revendication 1, caractérisé en ce que le moule de coulée continue (10) comprend des dents (26) qui créent dans une surface de l'ébauche des rainures (82) s'étendant dans le sens de coulée.

3. Procédé selon la revendication 1 ou 2, caractérisé en ce que des rainures (60) s'étendant transversalement au sens de coulée sont ménagées dans une surface de l'ébauche coulée en continu.

4. Procédé selon l'une des revendications 1 à 3, caractérisé en ce qu'une plaque est découpée dans l'ébauche par deux coupes pratiquées transversalement au sens de coulée, deux surfaces frontales (54, 56) se formant alors transversalement au sens de coulée, et les canaux (52, 84), en tant que canaux de passage, s'étendant à travers la plaque entre les deux surfaces frontales (54, 56) en y formant des ouvertures (58).

5. Procédé selon la revendication 4, caractérisé en ce que des alésages de raccordement (62) débouchant dans les canaux (52, 84) et destinés à des conduites d'aller et de retour sont pratiqués dans la plaque (50, 80), verticalement à la surface de celle-ci, et en ce que les ouvertures (58) frontales des canaux (52, 84) sont obturées.

6. Procédé selon l'une des revendications 1 à 5, caractérisé en ce que la section transversale des canaux (52, 84) coulés en continu présente une forme allongée ayant sa plus petite extension verticalement à la plaque de refroidissement (50, 80).

7. Procédé selon l'une des revendications 1 à 6, caractérisé en ce que les canaux (52, 84) coulés en continu sont reliés entre eux au moyen d'alésages transversaux (86, 88).

8. Procédé selon la revendication 7, caractérisé en ce que les alésages (86, 88) sont agencés et obturés de manière à obtenir un canal continu en forme de serpentin avec un raccordement d'aller (94) et un raccordement de retour (96).

9. Procédé selon l'une des revendications 1 à 8, caractérisé en ce que la plaque de refroidissement (80) est centrée de façon à ce que sa courbure soit adaptée à la courbure d'une paroi de four à cuve.

10. Procédé selon l'une des revendications 1 à 9, caractérisé en ce que l'ébauche est coulée en continu à partir d'un alliage de cuivre.

11. Procédé selon l'une des revendications 1 à 10, caractérisé en ce que l'épaisseur de l'ébauche coulée en continu est diminuée par laminage.
